# EUROPÄISCHE PATENTSCHRIFT

(11) **EP 2 443 625 B1**
(45) Veröffentlichungstag und Bekanntmachung des Hinweises auf die Patenterteilung: **19.03.2014**
(21) Anmeldenummer: 09779797.1
(22) Anmeldetag: 16.06.2009
(51) Int. Cl.: G10D 13/08

(54) **VERFAHREN ZUR HERSTELLUNG EINES METALLKLANG-MUSIKINSTRUMENTS**
METHOD FOR PRODUCING A METAL SOUND MUSICAL INSTRUMENT
PROCÉDÉ DE FABRICATION D'UN INSTRUMENT DE MUSIQUE À SONORITÉ MÉTALLIQUE

(43) Veröffentlichungstag der Anmeldung: 25.04.2012
(73) Patentinhaber: Panart Hangbau AG, 3012 Bern (CH)
(72) Erfinder: ROHNER, Felix, CH-3012 Bern (CH); SCHÄRER, Sabina, CH-3013 Bern (CH)
(74) Vertreter: BOVARD AG
(86) Internationale Anmeldenummer: PCT/EP2009/057466
(87) Internationale Veröffentlichungsnummer: WO 2010/145695

(56) Entgegenhaltungen:
- CH-A5- 693 319
- US-B1- 6 212 772
- FELIX ROHNER ET AL.: "History, Development and tuning of the Hang" ISMA 2007, 2007, Seiten 1-8, XP002568179

## Beschreibung

Die Erfindung betrifft ein Verfahren zur Herstellung eines Metallklang-Musikinstruments, insbesondere eines sogenannten Hang®. Der Begriff Hang® ist in mehreren Ländern als eingetragene Marke geschützt.

Das Hang® ist ein den ldiophonen zuzuordnendes, linsenförmiges Musikinstrument. Es besteht aus zwei miteinander verbundenen Schalen aus behandeltem Stahlblech. Beide Hälften sind durch Hämmern ähnlich dem Steelpan Trinidads in ein harmonisches Ganzes eingestimmt. Auf der oberen Halbschale befinden sich Tonfelder, die mit Hämmern ins Blech eingearbeitet sind.

Die Spielmöglichkeiten des Hang® sind sehr vielseitig. Die Erbauer haben es so eingestimmt, dass es auf dem Schoss des Spielers seine Fülle entwickeln kann. Gespielt wird es mit den Fingern und Händen, was den Namen ergab: Hang ist Berndeutsch für Hand. Das Instrument wurde im Jahr 2000 von zwei Schweizer Instrumentenbauern entwickelt.

Der Korpus des Hang® hat insbesondere einen Durchmesser von etwa 53 cm und eine Höhe von etwa 24 cm. Auf der einen Oberseite sind sieben Tonfelder kreisförmig um ein in der Mitte liegendes Tonfeld, den Ding, angeordnet. Gegenüber, in der Mitte der unteren Halbschale, befindet sich der Gu, eine handgrosse, runde Resonanzöffnung mit nach innen gezogenem Hals. Aber auch andere Abmessungen und Ausbildungen sind möglich.

Die obere Halbschale des Hang® wird auch als Ding-Seite, die untere als Gu-Seite bezeichnet.

Bis 2007 wurde das Hang® in einer Vielzahl von Klangmodellen angeboten. Sie unterscheiden sich in der Tonhöhe des Ding (zwischen D3 und B3), der Zahl der Tonfelder im Tonkreis (sieben oder acht) und der eingestimmten Tonskala (zwischen Ges3 und F5). Seit 2008 wird nur noch ein Modell, das integrale Hang®, gebaut.

Weitere Informationen über das Hang® können dem Internet-Lexikon Wikipedia entnommen werden, aus dem auch die meisten obigen Angaben stammen.

Beim Spielen des Hang® werden überraschend wohlklingende, gongartige Klänge mit hoher Dynamik erzeugt. Es ist aber wünschenswert, ein noch ausgewogeneres Klangbild zu erreichen sowie die Mehrdimensionalität des Klanges zu verfeinern. Es zeigte sich, dass die Klangqualität des Hang® eng mit der inneren Struktur des verwendeten Materials und dessen Festigkeit zusammenhängt, was im Prinzip auch schon Spielern von Blechblasinstrumenten bekannt ist. Aufgabe der Erfindung ist es demnach, die Klangfülle des Instruments zu erweitern.

Aus der Schweizer Patentschrift Nr. 693319 (Panart Steelpan-Manufaktur AG), sowie aus dem Dokument "History, Development and tuning of the Hang", ISMA 2007, Seiten 1-8, von Felix Rohner et al, ist ein Verfahren zur Herstellung von Blechklang-Musikinstrumenten bekannt, bei dem nach einigen mechanischen Vorarbeiten, ausgehend von einem Stahlblech, eine Härtung dieses Bleches vorgenommen wird. Als Härtungsverfahren werden in der Patentschrift ein Gasnitrieren, ein Nitrocarburieren in Gas bei 550 bis 650 °C, ein Nitrocarburieren im Bad bei 560 bis 620 °C und ein Plasmanitrieren bei 400 bis 600 °C genannt.

Es wird in den o.g. Dokumenten beschrieben, dass bei diesen Nitrierungen eine Oberflächenhärtung des als Ausgangsmaterial verwendeten tiefgezogenen Blechausschnittes erzielt wird, und dass zwischen den beiden gehärteten Oberflächenschichten eine weiche ferritische innere Schicht verbleibt.

Überraschenderweise wurde nun gefunden, dass eine erschöpfende Nitrierung, d.h. eine Nitrierung auch der inneren ferritischen Schicht, die erwünschte neue Klangqualität ergibt; weiterhin ist überraschend und konnte nicht erwartet werden, dass auch die eher weiche Klangdynamik beim geeigneten Spielen des Instruments nicht verloren gegangen ist, sondern sogar erhöht ist.

Eine solche durchgehende Nitrierung erhöht die Eigenspannung und die Energiespeicherkapazität des Materials und ermöglicht dadurch eine sanfte, harmonische Klangqualität, auch wenn das Instrument mit den blossen Händen gespielt wird.

Die durchgehende Nitrierung erhöht die Festigkeit, die Elastizität und die Steifigkeit des Materials, was mehr Gestaltungsmöglichkeiten für den Instrumentenbauer bedeutet, wie zum Beispiel mehr Möglichkeiten für die Eigenspannung und zur Einstimmung.

Demgemäss ist das erfindungsgemässe Verfahren im ersten unabhängigen Patentanspruch definiert. Besondere oder bevorzugte Ausführungsformen bilden den Gegenstand abhängiger Ansprüche. Weiterhin umfasst die vorliegende Erfindung auch das nach dem neuen Verfahren erhaltene Metallklang-Musikinstrument.

Das erfindungsgemässe Verfahren ist durch eine vollständige Nitrierung des Materials gekennzeichnet, aus dem das Metallklang-Instrument besteht, wie weiter unten im Einzelnen erläutert wird. Das Nitrieren von Stahl ist zwecks Verbesserung seiner mechanischen Eigenschaften schon seit langem bekannt. Es bestehen viele verschiedene Nitrierverfahren, die sich zum Teil nur geringfügig voneinander unterscheiden. Eine Übersicht über die Stahlnitrierung findet sich im Härterei Handbuch, Kapitel Nitriertechniken, Rübig u. Ipsen, EFD-Härterei, EFD-Archiv 2006.

Die Nitrierung kann auf die verschiedensten Weisen vorgenommen werden. Der Erfolg des erfindungsgemässen Verfahrens ist nicht von der Art des Nitrierprozesses abhängig. Man kann die Nitrierung als Gasnitrierung unter Verwendung stickstoffabgebender Verbindungen wie Ammoniak, Hydrazin usw., durch Nitrocarburieren (weniger bevorzugt), durch Plasmanitrieren, durch Vakuumnitrieren usw. ausführen. Diese Verfahren sind dem Fachmann bekannt.

Im Allgemeinen erfolgt die Nitrierung bei erhöhten Temperaturen. Das Nitrieren in der Gasphase unter Verwendung von Ammoniak läuft bei einer Temperatur von 380 bis 600 °C ab; beim (nicht bevorzugten) Nitrocarburieren werden Temperaturen zwischen 550 und 620 °C empfohlen. Die Nitrierung muss so lange fortgesetzt werden, bis das Blech vollständig durchnitriert ist; Nitrierungszeiten von mehr als 100 Stunden können erforderlich werden, was natürlich auch von der Dicke des verwendeten Blechs abhängt. Im vorliegenden Verfahren werden im Allgemeinen Bleche mit einer Dicke von 0,75 bis 1,25 mm eingesetzt, meist solche mit einer Dicke von 0,9 oder 1 mm. Natürlich besteht ein Zusammenhang zwischen Dauer, Konzentration des Nitrierungsmittels, Temperatur und Werkstückdicke; ideale Bedingungen lassen sich durch einfache Versuche leicht ermitteln.

Die erfindungsgemässe Nitrierung wird so ausgeführt, dass das Ausgangs-Blechteil sozusagen "erschöpfend" nitriert wird, d.h. die Nitrierung wird unter Bedingungen ausgeführt, unter denen auch eine nach dem Stand der Technik verbliebene weiche innere Schicht, im allgemeinen eine ferritische Schicht, nitriert wird. Die Bedingungen einer solchen erschöpfenden Nitrierung sind im Bezug auf eine gängige Oberflächennitrierung im allgemeinen strengere Bedingungen, beispielsweise längere Nitrierzeiten (mehr als 100 Stunden), höhere Gasdichte bei der Gasnitrierung, höhere Temperaturen (wobei eine Obergrenze besteht, die nicht überschritten werden sollte, da sich dann die gebildeten Nitride wieder zu zersetzen beginnen), Wahl dünnerer Bleche für das Instrument, Wahl geeignet legierter Stähle usw. Die Durchnitrierung kann auch schneller ablaufen, aber es hat sich erwiesen, dass die akustische Qualität des Materials wesentlich höher ist, wenn die Durchnitrierung langsamer durchgeführt wird. Dies ist auf die erhöhte Anisotropie und gleichmässige Verteilung der dadurch gebildeten Nitrid-Nadeln sowie die erhöhte Gleichmässigkeit der Längen dieser Nadeln zurückzuführen. Wenn sich die Nitridnadeln langsamer bilden, können sie auch durch Korngrenzen des Materials (z.B. Stahl) wachsen, und daher eine fundamentale Änderung der physikalischen Eigenschaften des Materials bewirken.

Das durchnitrierte Metall ermöglicht auch eine bessere Kontrolle der Randbedingungen bei der Bearbeitung des Blechs sowie eine erhöhte Verfestigungsfähigkeit. Dies ist wichtig, wenn das Metall nach und/oder während der Bearbeitung bzw. Einstimmung temperiert wird.

Ob die gewählten Bedingungen zur vollständigen Nitrierung führen, lässt sich leicht durch eine Analyse feststellen, beispielsweise durch Erstellung eines Schliffbildes, das dann geeignet angetüpfelt oder tiefgeätzt wird. Die Analyse wird durch Betrachtung des Schliffbildes unter dem Mikroskop vervollständigt.

Wie bekannt ist, bildet sich beim Nitrieren, beispielsweise beim Gasnitrieren in einer Ammoniakatmosphäre, zunächst an den beiden Oberflächen eine sogenannte Verbindungsschicht, in der viel Eisen als ε-Nitrid (Fe₂N•Fe₃N) und γ-Nitrid (Fe₄N)) vorliegt. Nach innen schliesst sich dann die sogenannte Diffusionszone oder Ausscheidungsschicht an, in der nadelförmige Nitride ausgeschieden und in einer Eisenmatrix eingebettet werden. Das bei einer partiellen Nitrierung vorhandene Grundgefüge ist erfindungsgemäss wegen der durchgehenden Nitrierung hier nicht vorhanden.

Für den Erfolg des erfindungsgemässen Verfahrens ist es wichtig, dass die nadelförmigen Eisennitride überall im Gefüge des nitrierten Blechs (mit Ausnahme der beiden Verbindungsschichten) zu finden sind; dies ist ein Beweis dafür, dass eine durchgehende Nitrierung stattgefunden hat. Insbesondere wird angestrebt, eine bestimmte Dichte der ausgeschiedenen Kristallnadeln zu erzielen; es wurde gefunden, dass die besten Klangeigenschaften in einem bestimmten Dichtebereich erzeugt werden, was weiter unten noch präzisiert wird.

Da es sehr schwierig ist, die Anzahl der Nadeln der Eisennitride (und auch der Nitride der Begleitelemente, z.B. des Mangan) in einer Volumeneinheit zu bestimmen, wird die Nadeldichte nach einem Vorschlag der Erfinder als sogenannte lineare Dichte erfasst und angegeben. Dabei wird ein Schliffbild eines Schnittes des Materials erzeugt und geeignet angeätzt, um die Nadeln sichtbar zu machen. Als Ätzmittel eignet sich eine alkoholische Lösung von Salpetersäure ("Nital"). Anschliessend werden die Nadeln in einem bestimmten Flächenbereich gezählt (wobei eine Anzahl N erhalten wird) und deren mittlere Länge L bestimmt. Schliesslich wird das Produkt aus mittlere Länge L und der Anzahl N durch die betrachtete Fläche F dividiert. Die lineare Nadeldichte DL ist also definiert als ${D}_{L} = N \times L / F ,$
und wenn die Fläche F in m² und die Länge L in m ausgedrückt wird, hat D_{L} die Dimension m⁻¹.

Eine weitere Möglichkeit, das erzeugte Klangbild des fertigen Instruments mit der erfolgten durchgehenden Nitrierung in Beziehung zu bringen, besteht in der Bestimmung des Flächenanteils der ausgeschiedenen Eisennitridkristalle an der Gesamtfläche eines Schnittbildes. Dazu ist es natürlich erforderlich, nicht nur die Länge L der einzelnen Kristallnadeln, sondern auch deren (mittlere) Breite zu bestimmen.

Ein Bild, das diesem Zweck dient, erhält man beispielsweise durch Anwendung der REM-Technik (REM = Rasterelektronen-Mikroskopie). Dazu wird an einem Schnitt des Materials ein REM-Bild erstellt, und der Flächenanteil der Kristallnadeln wird entweder durch elektronische Verarbeitung der Grauwerte des Bildes (die ausgeschiedenen Kristalle erscheinen heller als die Eisenmatrix) oder durch Farbanalyse eines angefärbten Schnittbildes gewonnen.

Die angeführten Untersuchungsmethoden sind schnell ausgeführt und ergeben gute Anhaltswerte für die zu erzielenden endgültigen Eigenschaften. Eine Abschätzung der Genauigkeit beider Analysenmethoden ergibt etwa ±10%, was für die Praxis völlig ausreicht. Es ist ohne weiteres möglich, die Methoden zu verfeinern, um genauere Werte zu erhalten, was aber in der Regel nicht erforderlich ist und nur zu höheren Kosten führt.

Untersuchungen an mehreren Stahlproben haben ergeben, dass die erfindungsgemäss bevorzugten Eigenschaften des fertigen Instruments, die auf der Durchnitrierung beruhen, mit Dichtewerten von 40•10³ m⁻¹ bis 80•10³ m⁻¹ sowie mit Flächenanteilen der Eisennitride von 10 bis 50% erreicht werden.

Die fertig nitrierten Stahlbleche können vor, während und nach der Weiterverarbeitung zwecks Verhinderung von Korrosion und auch zur Verschönerung des Aussehens gebläut werden. Dazu bringt man das

Werkstück bzw. das Instrument in ein Bläuungsbad. Ein solches Bad besteht beispielsweise aus 3500 ml Wasser, 1700 g NaOH, 105 g NaNO₂ und 450 g NaNO₃. Das Werkstück wird in das Bad (25°C) gebracht und herausgenommen, sobald die gewünschte Bläuung eingetreten ist.

Die Erfindung soll nun an einem Verfahrensbeispiel weiter erläutert werden. Es sei darauf hingewiesen, dass dieses Beispiel die Erfindung nicht einschränkt, weder was die Wahl der Materialien und Hilfsmittel, noch was die angewandten Verfahrensbedingungen betrifft.

### Beispiel

Die mechanischen Gegebenheiten und Verfahrensschritte entsprechen zum grossen Teil dem Beispiel, welches in der Patentschrift CH-693319 angegeben ist. Für Einzelheiten wird auf dieses Dokument verwiesen.

Ein kreisförmiges Tiefziehblech mit einem Durchmesser von 80 cm und einer Dicke von 0,9 mm wurde über einer Kalotte aus Stahl mit einem Durchmesser von 600 mm und einer Höhe von ca. 215 mm tiefgezogen. Das Material des Bleches war Stahl DC04 (0,08% C max.; 0,03% P max.; 0,03% S max.; 0,04% Mn max.; Rest C; Rm 270-350 N/mm², Re 210 N/mm²; Elongation 38% min.). Es wurden zwei Stahlschalen auf völlig identische Weise hergestellt.

Die beiden erhaltenen tiefgezogenen Stahlschalen wurden unter Bildung eines falzbaren Randes zugeschnitten, der nach oben eingefalzt wurde. Sodann wurden die Werkstücke nach gründlicher Reinigung in einen Gasnitrierofen gebracht und dort bei einer Temperatur zwischen 570°C und 585°C während 145 Std. in einer Ammoniakatmosphäre (Druck 2,8 bar) nitriert.

Nach langsamem Abkühlen auf Zimmertemperatur wurde die eine Schale nach dem Beispiel der Patentschrift CH-693319 zum fertigen Hang® weiter verarbeitet. Das Instrument zeichnete sich durch einen vollen Klang mit stark metallischer, fast schmetternder Klangfarbe aus, die beim Spielen leicht vermindert und auch verstärkt werden konnte.

Die zweite Stahlschale wurde diametral zerschnitten, und kleine Proben wurden nach bekannten Techniken für Schliffbilder vorbereitet. Die lineare Dichte der ausgeschiedenen Eisennitridkristalle wurde zu 58'500 m⁻¹ und der Flächenanteil der Kristalle zu 21 % bestimmt. Dabei waren die ausgeschiedenen Kristalle über den gesamten Querschnitt des Bleches nahezu gleichförmig verteilt, mit Ausnahme der beiden Oberflächenschichten, die die Verbindungsschicht darstellen und eine mittlere Dicke von je 22 µm aufwiesen. Der Nachweis dieser Schichten geschah durch Tüpfeln mit einer 12%igen wässrigen Lösung von Kupferammoniumchlorid ((NH₄)₂[CuCl_{4]}.2•H₂O) bei 25°C.

Die Erfindung lässt sich weiter vervollkommnen und modifizieren, und diese Veränderungen, die vom Fachmann erbracht werden, liegen im Schutzbereich. Insbesondere können alle Nitrierverfahren, die in der oben besprochenen Patentschrift CH-693319 beschrieben und/oder beansprucht sind, nach entsprechender Anpassung auch im erfindungsgemässen Verfahren angewandt werden.

## Patentansprüche

1. Verfahren zur Herstellung eines Metallklang-Musikinstruments, welches eine schwingungserzeugende Blechmembran aufweist, wobei beim Verfahren (a) ein Zuschnitt eines Stahlblechs unter Formung einer Blechmembran tiefgezogen wird, (b) die erhaltene Blechmembran durch Nitrieren gehärtet wird und (c) die gehärtete Blechmembran mit einem zweiten geformten Metallblech unter Bildung eines hohlen Instrumentenkörpers zusammengefügt wird, **dadurch gekennzeichnet, dass** die im Schritt (b) genannte Nitrierung unter Bedingungen ausgeführt wird, die eine durchgehende Nitrierung der Blechmembran ergeben.

2. Verfahren nach Anspruch 1, **dadurch gekennzeichnet, dass** die Nitrierung bei Behandlungszeiten über 100 Stunden ausgeführt wird.

3. Verfahren nach Anspruch 1 oder 2, **dadurch gekennzeichnet, dass** die Nitrierung durch Gasnitrieren in einer Ammoniakatmosphäre erfolgt.

4. Verfahren nach Anspruch 1 oder 2, **dadurch gekennzeichnet, dass** die Nitrierung durch Plasmanitrieren bei 400 °C bis 600 °C ausgeführt wird.

5. Verfahren nach einem der vorstehenden Ansprüche, **dadurch gekennzeichnet, dass** bis zu einer linearen Dichte ausgeschiedener nadelförmiger Eisennitridkristalle im Bereich von 40'000 bis 80'000 m⁻¹ nitriert wird.

6. Verfahren nach einem der Ansprüche 1 bis 4, **dadurch gekennzeichnet, dass** bis zu einem Flächenanteil ausgeschiedener nadelförmiger Eisennitridkristalle im Bereich von 10% bis 50% nitriert wird.

7. Verfahren nach einem der vorstehenden Ansprüche, **dadurch gekennzeichnet, dass** die Bestimmung der vollständigen Nitrierung durch Ermittlung ausgeschiedener Eisennitridkristalle an Schliffbildern der nitrierten Werkstücke vorgenommen wird.

8. Verfahren nach einem der vorstehenden Ansprüche, **dadurch gekennzeichnet, dass** das nitrierte Werkstück einer oberflächlichen Bläuungsoperation unterworfen wird.

9. Metallklang-Musikinstrument, welches eine schwingungserzeugende Blechmembran aufweist, wobei die Blechmembran durch Nitrieren gehärtet ist und wobei die gehärtete Blechmembran mit einem zweiten geformten Metallblech unter Bildung eines hohlen Instrumentenkörpers zusammengefügt ist, **dadurch gekennzeichnet, dass** die Blechmembran durchgehend nitriert ist.

10. Metallklang-Musikinstrument nach Anspruch 9, wobei die Blechmembran bis zu einer linearen Dichte ausgeschiedener nadelförmiger Eisennitridkristalle im Bereich von 40'000 bis 80'000 m⁻¹ nitriert ist.

11. Metallklang-Musikinstrument nach Anspruch 9, wobei die Blechmembran bis zu einem Flächenanteil ausgeschiedener nadelförmiger Eisennitridkristalle im Bereich von 10% bis 50% nitriert wird.

12. Metallklang-Musikinstrument nach einem der Ansprüche 9 bis 11, wobei die Blechmembran oberflächlich gebläut ist.

13. Metallklang-Musikinstrument nach einem der Ansprüche 9 bis 12, wobei das Musikinstrument linsenförmig ist.

## Claims

1. Method for production of a metallic-sounding musical instrument, which has a vibration-producing sheet metal membrane, in the method (a) a steel sheet blank being deep-drawn, forming a sheet metal membrane, (b) the sheet metal membrane obtained being hardened by nitriding and (c) the hardened sheet metal membrane being joined to a second piece of shaped sheet metal to form a hollow instrument body, **characterised in that** the nitriding mentioned in step (b) is carried out under conditions which result in a thorough nitriding throughout of the sheet metal membrane.

2. Method according to claim 1, **characterised in that** the nitriding is carried out with treatment periods of over 100 hours.

3. Method according to claim 1 or 2, **characterised in that** the nitriding takes place by gas nitriding in an ammonia atmosphere.

4. Method according to claim 1 or 2, **characterised in that** the nitriding is carried out by plasma nitriding at 400°C to 600°C.

5. Method according to one of the preceding claims, **characterised in that** nitriding is carried out to a linear density of precipitated needle-shaped iron nitride crystals in the range of 40000 to 80000 m⁻¹.

6. Method according to one of the claims 1 to 4, **characterised in that** nitriding is carried out to an area proportion of precipitated needle-shaped iron nitride crystals in the range of 10% to 50%.

7. Method according to one of the preceding claims, **characterised in that** the complete nitriding throughout is determined by measurement of precipitated iron nitride crystals on polished micrograph sections of the nitrided workpieces.

8. Method according to one of the preceding claims, **characterised in that** the nitrided workpiece is subjected to a surface bluing procedure.

9. Metallic-sounding musical instrument, which has a vibration-producing sheet metal membrane, the sheet metal membrane being hardened by nitriding, and the hardened sheet metal membrane being joined to a second piece of shaped sheet metal to form a hollow instrument body, **characterised in that** the sheet metal membrane is thoroughly nitrided throughout.

10. Metallic-sounding musical instrument according to claim 9, the sheet metal membrane being nitrided to a linear density of precipitated needle-shaped iron nitride crystals in the range of 40000 to 80000 m⁻¹.

11. Metallic-sounding musical instrument according to claim 9, the sheet metal membrane being nitrided to an area proportion of precipitated needle-shaped iron nitride crystals in the range of 10% to 50%.

12. Metallic-sounding musical instrument according to one of the claims 9 to 11, the sheet metal membrane being surface blued.

13. Metallic-sounding musical instrument according to one of the claims 9 to 12, the musical instrument being lens-shaped.

## Revendications

1. Procédé de fabrication d'un instrument de musique à sonorité métallique, qui comporte une membrane de tôle produisant une vibration, où dans le procédé (a) une découpe d'une tôle en acier sous formation d'une membrane de tôle est emboutie, (b) la membrane de tôle obtenue est durcie par nitruration et (c) la membrane de tôle durcie est assemblée avec une deuxième tôle métallique modelée sous la formation d'un corps d'instrument creux, **caractérisé en ce que** la nitruration mentionnée à l'étape (b) est accomplie dans des conditions qui engendrent une nitruration continue de la membrane de tôle.

2. Procédé selon la revendication 1, **caractérisé en ce que** la nitruration est accomplie dans une durée de rétention de plus de 100 heures.

3. Procédé selon la revendication 1 ou 2, **caractérisé en ce que** la nitruration est réalisée par la nitruration en phase gazeuse dans une atmosphère d'ammoniac.

4. Procédé selon la revendication 1 ou 2, **caractérisé en ce que** la nitruration est accomplie par la nitruration au plasma à 400°C à 600°C.

5. Procédé selon l'une des revendications précédentes, **caractérisé en ce qu'**on nitrure jusqu'à une densité linéaire des cristaux de nitrure de fer déposés en forme d'aiguilles dans une gamme comprise entre 40'000 et 80'000 m⁻¹.

6. Procédé selon l'une quelconque des revendications 1 à 4, **caractérisé en ce qu'**on nitrure jusqu'à une partie de surface des cristaux de nitrure de fer déposés en forme d'aiguilles dans une gamme comprise entre 10% et 50%.

7. Procédé selon l'une des revendications précédentes, **caractérisé en ce que** la détermination de la nitruration complète est effectuée par la détermination des cristaux de nitrure de fer déposés sur les micrographies des pièces à travailler nitrurées.

8. Procédé selon l'une des revendications précédentes, **caractérisé en ce que** la pièce à travailler nitrurée est soumise à une opération de bleuissement superficielle.

9. Instrument de musique à sonorité métallique, qui comprend une membrane de tôle qui produit une vibration, la membrane de tôle étant durcie par nitruration et la membrane de tôle durcie étant assemblée avec une deuxième tôle métallique modelée sous la formation d'un corps d'instrument creux, **caractérisé en ce que** la membrane de tôle est nitrurée de manière continue.

10. Instrument de musique à sonorité métallique selon la revendication 9, la membrane de tôle étant nitrurée jusqu'à une densité linéaire des cristaux de nitrure de fer déposés en forme d'aiguilles dans une gamme comprise entre 40'000 et 80'000 m⁻¹.

11. Instrument de musique à sonorité métallique selon la revendication 9, la membrane de tôle étant nitrurée jusqu'à une partie de surface des cristaux de nitrure de fer déposés en forme d'aiguilles dans une gamme comprise entre 10% et 50%.

12. Instrument de musique à sonorité métallique selon l'une quelconque des revendications 9 à 11, la membrane de tôle étant bleuie superficiellement.

13. Instrument de musique à sonorité métallique selon l'une quelconque des revendications 9 à 12, l'instrument de musique étant lentiforme.
